# EUROPÄISCHE PATENTSCHRIFT

(11) **EP 4 077 789 B1**
(45) Veröffentlichungstag und Bekanntmachung des Hinweises auf die Patenterteilung: **26.06.2024**
(21) Anmeldenummer: 20821214.2
(22) Anmeldetag: 11.12.2020
(51) Int. Cl.: D04H 3/013, D01D 5/06, D01D 5/14, D04H 3/02

(54) **VERFAHREN ZUR HERSTELLUNG VON SPINNVLIES**
METHOD FOR PRODUCING SPUN-BONDED FABRIC
PROCÉDÉ DE FABRICATION DE NON-TISSÉ

(30) Priorität: 17.12.2019 EP 19217037
(43) Veröffentlichungstag der Anmeldung: 26.10.2022
(73) Patentinhaber: Lenzing Aktiengesellschaft, 4860 Lenzing (AT)
(72) Erfinder: SAGERER-FORIC, Ibrahim, 4840 Vöcklabruck (AT)
(74) Vertreter: Nemec, Harald
(86) Internationale Anmeldenummer: PCT/EP2020/085773
(87) Internationale Veröffentlichungsnummer: WO 2021/122379

(56) Entgegenhaltungen:
- EP-A1- 3 385 429
- US-A1- 2005 056 956
- US-A1- 2011 156 303
- US-A1- 2019 264 356

## Beschreibung

Die vorliegende Erfindung betrifft ein Verfahren zur Herstellung von Spinnvlies, bei dem eine Spinnmasse durch die Düsenlöcher zumindest einer Spinndüse zu Filamenten extrudiert wird, die Filamente in Extrusionsrichtung verstreckt und zur Bildung des Spinnvlieses auf einer ersten Fördereinrichtung abgelegt werden, und bei dem das Spinnvlies zumindest einer Wäsche unterzogen wird.

### Stand der Technik

Aus dem Stand der Technik ist die Herstellung von Spinnvliesen bzw. Vliesstoffen einerseits nach dem Spunbond- und andererseits nach dem Meltblown-Verfahren bekannt. Beim Spunbond-Verfahren (bspw. GB 2 114 052 A oder EP 3 088 585 A1) werden die Filamente durch eine Düse extrudiert und durch eine darunterliegende Verstreckungseinheit abgezogen und verstreckt. Beim Meltblown-Verfahren dagegen (bspw. US 5,080,569 A, US 4,380,570 A oder US 5,695,377 A) werden die extrudierten Filamente bereits beim Austritt aus der Düse von heißer, schneller Prozessluft mitgerissen und verstreckt. Bei beiden Technologien werden die Filamente auf einer Ablagefläche, beispielsweise einem perforierten Förderband, in Wirrlage zu einem Vliesstoff abgelegt, zu Nachbearbeitungsschritten transportiert und schließlich als Vliesrollen aufgewickelt.

Auch ist es aus dem Stand der Technik bekannt cellulosische Spinnvliese gemäß der Spundbond-Technologie (bspw. US 8,366,988 A) und gemäß Meltblown-Technologie (bspw. US 6,358,461 A und US 6,306,334 A) herzustellen. Dabei wird eine Lyocell-Spinnmasse entsprechend den bekannten Spundbond- oder Meltblownverfahren extrudiert und verstreckt, vor der Ablage zu einem Vlies werden die Filamente allerdings noch zusätzlich mit einem Koagulationsmittel in Kontakt gebracht, um die Zellulose zu regenerieren und formstabile Filamente zu erzeugen. Die nassen Filamente werden schließlich in Wirrlage als Vliesstoff abgelegt.

Besonders im Falle einer Wäsche können die Vorteile des Verfahrens zur Geltung kommen. Bei der Herstellung von thermoplastischen Spinnvliesen ist in der Regel keine Wäsche nötig, da es sich um so genannte "trockene" Spinnverfahren handelt, wobei eventuell zum Einsatz kommende Lösungsmittel nach dem Kalander oder Trockner von selbst aus dem Spinnvlies ausdampfen. Im einfachsten Fall wird bei solchen Verfahren das Spinnvlies gleich nach der Extrusion und Ablage zu Rollen aufgewickelt. Im Falle von Spinnverfahren, welche eine Wäsche benötigen, wie etwa bei cellulosischen Spinnvliesen, ist der Durchsatz allerdings in der Regel durch die Länge der Wäsche begrenzt, da die Spinnvliese zum Auswaschen des Lösungsmittels bestimmte Verweilzeiten in der Wäsche erreichen müssen. Vor allem bei der Herstellung von Spinnvliesen bzw. Vliesstoffen mit sehr niedrigen Flächengewichten leiden die erwähnten Verfahren unter dem Nachteil, dass eine Erhöhung des Durchsatzes nur sehr begrenzt kosteneffizient und ohne Beeinträchtigung der Qualität der Spinnvliese möglich ist, da nämlich insbesondere sehr lange Waschanlagen eingesetzt werden müssen, um denselben Durchsatz und/oder die selbe Qualität wie bei höheren Flächengewichten zu erreichen.

Die US 2019/0264356 A1 bezieht sich auf einen Prozess und auf eine Vorrichtung zur Herstellung von cellulosischen Spinnvliesen, welche direkt aus einer Lyocell-Spinnlösung geformt werden und im Besonderen auf die Wäsche von direkt geformten Cellulosevliesen.

Da die Spinnmassen bei cellulosischen Spinnvliestechnologien lediglich Zellstoffgehalte von 3 bis 17% aufweisen, wird zur Erreichung eines vergleichbaren Durchsatzes eine größere Menge an Spinnmasse benötigt, als bei der Herstellung von thermoplastischen Spinnvliesen. Das führt dazu, dass bei gleicher Produktivität im Vergleich zu thermoplastischen Spinnvliesanlagen mehr Spinndüsen vorgesehen werden müssen bzw. mehr Spinnmassedurchsatz pro Spinndüse erreicht werden muss. Die Spinnvliese werden dann gewaschen, verfestigt, getrocknet und aufgewickelt. In der WO 2018/071928 A1 ist ein Verfahren für die Wäsche von cellulosischen Spinnvliesen beschrieben. Dabei wird der Zusammenhang zwischen Verweilzeit, Effektivität der Wäsche und Auswirkung auf die Kosten bzw. die Länge der Wäsche erklärt. Speziell bei hohen Durchsätzen, die für die Wirtschaftlichkeit des Prozesses wichtig sind, und bei niedrigen Flächengewichten bis zu 10g/m², die für viele Anwendungen wünschenswert sind, werden hohe Fördergeschwindigkeiten erreicht. Dadurch steigt sowohl der Anspruch an die Effektivität der Wäsche, wie auch die benötigte Länge für die Wäsche und dementsprechend der Aufwand für den Maschinen- und Anlagenbau und die Kosten für die Anlage und das sehr lange Gebäude.

Aus der US 2005/0056956 A1 ist ein Verfahren zur Herstellung cellulosischer Spinnvliese bekannt, bei dem die Filamente auf einer Fördertrommel abgelegt, wasserstrahlverfestigt, gepresst und dann mit geringerer Fördergeschwindigkeit in Form von Schlaufen in einem Koagulationsbad abgelegt werden. Anschließend werden die Schlaufen wieder aufgelöst und das Spinnvlies getrocknet und aufgewickelt. Ein derartiges Verfahren weist aber mehrere Nachteile beim Einsatz in kommerziellen Produktionsanlagen auf. So wird beispielsweise bei hohen Produktionsgeschwindigkeiten die Drehzahl der Ablagetrommel und der Pressrollen sehr hoch, was bei cellulosischen Spinnvliesen im nassen Zustand dazu führt, dass diese an der Trommeloberfläche haften bleiben. Dies führt zu Abrissen und Fehlern im Spinnvlies, bzw. kann sich das Spinnvlies um die Ablagetrommel und die Pressrollen wickeln, was aus wirtschaftlichen und sicherheitstechnischen Gründen sehr nachteilig ist. Zudem führt die Wasserstrahlverfestigung des Spinnvlieses unmittelbar nach der Ablage der Filamente zu einem Einpressen und teilweisen Einsaugen der frisch extrudierten Filamente in die unter Vakuum stehende Trommel. Das Lösen des Spinnvlieses von der Trommel wird dadurch zusätzlich erschwert, wodurch es zu weiteren Abrissen und Fehlern des Spinnvlieses kommt. Zudem werden die in der Wasserstrahlverfestigung in das Spinnvlies eingebrachten Strukturänderungen durch die nachfolgenden Koagulationsbäder und dem damit einhergehenden Aufquellen des Spinnvlieses ganz oder teilweise wieder entfernt. Eine gezielte Einstellung der mechanischen und strukturellen Eigenschaften des hergestellten Spinnvlieses wird so deutlich erschwert. Außerdem kann der Transport des in Schlaufen gelegten Spinnvlieses durch das Koagulationsbad nur bei niedrigen Fördergeschwindigkeiten stattfinden, da durch die Auftriebskraft des Spinnvlieses im Koagulationsbad ein großer Widerstand gegen das Spinnvlies wirkt. Eine Erhöhung des Durchsatzes ist demnach nicht ohne drastische Qualitätseinbußen möglich.

### Offenbarung der Erfindung

Die Erfindung hat sich daher die Aufgabe gestellt, ein Verfahren zur Herstellung von Spinnvlies der eingangs erwähnten Art dahingehend zu verbessern, dass der Durchsatz des Verfahrens auf kostengünstige und einfache Weise ohne Beeinträchtigung der Qualität des Spinnvlieses erhöht werden kann.

Die Aufgabe wird dadurch gelöst, dass das Spinnvlies der Wäsche zumindest teilweise auf einer perforierten zweiten Fördereinrichtung mit gegenüber der ersten Fördereinrichtung geringerer Fördergeschwindigkeit unterzogen wird, wobei das Spinnvlies in der Wäsche mit Waschflüssigkeit besprüht wird und die Waschflüssigkeit zumindest teilweise durch die perforierte zweite Fördereinrichtung abgeführt wird.

Wird das Spinnvlies der Wäsche zumindest teilweise auf einer zweiten Fördereinrichtung mit gegenüber der ersten Fördereinrichtung geringerer Fördergeschwindigkeit unterzogen, ist also die Fördergeschwindigkeit des Spinnvlieses während zumindest eines Teils der Wäsche gegenüber der Fördergeschwindigkeit des Spinnvlieses vor der Wäsche verringert, so kann auf einfache Weise die Verweilzeit des Spinnvlieses in der Wäsche erhöht werden, ohne eine kostenintensive längere Wäsche vorzusehen. Dabei kann bei gleichbleibendem Spinnmasse-Durchsatz der Spinndüse und entsprechender Fördergeschwindigkeit beim Ablegen des Spinnvlieses ein Spinnvlies mit vordefiniertem Flächengewicht erhalten werden, wobei die Qualität des erhaltenen Spinnvlieses, insbesondere dessen Lösungsmittel-Restgehalte nach der Wäsche, verbessert werden.

Alternativ kann auch durch Erhöhung des Spinnmasse-Durchsatzes der Spinndüse und entsprechender Anpassung der Fördergeschwindigkeit beim Ablegen des Spinnvlieses, ein Spinnvlies mit demselben Flächengewicht und gleichbleibender Qualität mit höherem Durchsatz erhalten werden.

Mit dem erfindungsgemäßen Verfahren kann also die Fördergeschwindigkeit, welche sich, wie oben dargestellt, aus Spinnmasse-Durchsatz und gewünschtem Flächengewicht ergibt, von der Fördergeschwindigkeit der Wäsche vollständig entkoppelt werden. Dadurch lässt sich die Länge der Wäsche, die Länge der Anlage bzw. des Gebäudes und somit auch die Kosten zur Errichtung und zum Betrieb einer Anlage zur Durchführung des Verfahrens deutlich reduzieren.

Wird das Spinnvlies weiter in der Wäsche mit Waschflüssigkeit besprüht und die Waschflüssigkeit zumindest teilweise durch die perforierte zweite Fördereinrichtung abgeführt, so können die Zuverlässigkeit und Effizienz der Wäsche weiter verbessert werden.

Der unterstützte Transport des Spinnvlieses durch die zweite Fördereinrichtung während der Wäsche kann nämlich auch bei hohen Fördergeschwindigkeiten für eine zuverlässige und effiziente Wäsche sorgen, da im Vergleich zu einer Bäderwäsche kein Auftrieb und Wasserwiderstand auf das Spinnvlies wirken. Solch ein Auftrieb bzw. Wasserwiderstand in einem Wäschebad kann nämlich bei hohen Fördergeschwindigkeiten, etwa von 100 m/min bis zu 500 m/min, zu Verwicklungen oder Verklumpungen im Spinnvlies und somit zu einem Unbrauchbarwerden des Spinnvlieses führen. Dies vor allem dann, wenn das Spinnvlies innerhalb der Wäsche eine geringere Fördergeschwindigkeit als vor der Wäsche aufweist, da es durch die geringere Fördergeschwindigkeit zu einer Überlänge des Spinnvlieses in der Wäsche kommt und durch das Besprühen mit Waschflüssigkeit das überlange Spinnvlies zuverlässig auf der zweiten Fördereinrichtung gehalten werden kann.

Durch das unmittelbare Abführen der Waschflüssigkeit über die perforierte zweite Fördereinrichtung können einerseits ein Aufschwemmen und andererseits ein zu starkes Aufquellen des Spinnvlieses vermieden werden. Ein vollständig in Waschflüssigkeit getränktes Spinnvlies kann nämlich das 10- bis 15-fache an Flüssigkeit, bezogen auf sein Eigengewicht, aufnehmen. Da noch nie getrocknete Spinnvlieses allerdings sehr geringe Festigkeiten aufweisen, führt ein solches vollständiges Tränken des Spinnvlieses zu einer weiteren strukturellen Schwächung und damit zu vermehrten Abrissen, was einem zuverlässigen Weitertransport entgegensteht. Durch die erfindungsgemäße Wäsche kann also der Durchsatz des Verfahrens ohne negative Auswirkungen auf die Qualität des hergestellten Spinnvlieses erhöht werden.

Bevorzugt kann das Spinnvlies nach der Wäsche, bezogen auf sein Trockengewicht, einen Flüssigkeitsgehalt von weniger als 5 kg/kg aufweisen. In einer weiteren Ausgestaltung kann der Flüssigkeitsgehalt weniger als 4 kg/kg aufweisen, bzw. in noch einer weiteren bevorzugten Ausgestaltung weniger als 3 kg/kg aufweisen. Durch den geringen Flüssigkeitsgehalt kann die innere Struktur und Stabilität des Spinnvlieses erhalten bleiben, wodurch ein Transport auch bei hohen Fördergeschwindigkeiten möglich bleibt.

Für die Zwecke der vorliegenden Erfindung wird festgehalten, dass unter einem Spinnvlies im Sinne der vorliegenden Offenbarung ein Vliesstoff verstanden wird, welcher direkt durch Ablage extrudierter Filamente gebildet wird, wobei die Filamente im Wesentlichen Endlosfilamente sind und in Wirrlage abgelegt werden um das Spinnvlies zu bilden.

Unter einer Fördereinrichtung im Sinne der vorliegenden Erfindung können alle Einrichtungen verstanden werden, die zur Förderung bzw. zum Transport des Spinnvlieses mit einer bestimmten Fördergeschwindigkeit geeignet sind. Eine solche Fördereinrichtung kann beispielsweise ein Förderband, eine Fördertrommel, Förderwalzen oder dergleichen sein. In einer bevorzugten Ausgestaltung der Erfindung sind die Fördereinrichtungen als Förderbänder ausgeführt.

Die zuvor genannten Vorteile können besonders dann erreicht werden, wenn die Fördergeschwindigkeit der zweiten Fördereinrichtung gegenüber der ersten Fördereinrichtung um einen Faktor zwischen 1 und 1000 verringert wird. So kann beispielsweise bei einem Faktor 2 der Durchsatz bei gleichbleibendem Flächengewicht und gleichbleibender Länge der Wäsche verdoppelt werden, oder die Effektivität der Wäsche deutlich verbessert werden. So hat sich beispielsweise gezeigt, dass die Verdopplung der Verweilzeit in der Wäsche die Effizienz überlinear erhöht, und beispielsweise zu einer Reduzierung der Lösungsmittel-Reste im fertigen Spinnvlies um einen Faktor 4 bis 8 führt. Bevorzugt wird die Fördergeschwindigkeit vor der Wäsche um einen Faktor zwischen 1 und 100, bzw. besonders bevorzugt um einen Faktor zwischen 1 und 25, verringert.

Die Reproduzierbarkeit des Verfahrens kann zudem weiter verbessert werden, wenn das Spinnvlies auf der zweiten Fördereinrichtung in Schlaufen abgelegt wird. So kann nämlich verfahrenstechnisch besonders einfach auf die Reduktion der Fördergeschwindigkeit in der Wäsche reagiert werden. Die Schlaufen können dabei im Wesentlichen parallele, übereinanderliegende Abschnitte am Spinnvlies aufweisen, welche ein effizientes Waschen des Spinnvlieses ermöglichen und sich nach der Wäsche wieder ohne Beschädigungen auseinanderziehen lassen. Nach der Wäsche können die Schlaufen im Besonderen wieder durch eine schnellere Fördereinrichtung auseinandergezogen werden.

Das Spinnvlies kann bevorzugt unmittelbar nach dem Ablegen und Bilden des Spinnvlieses auf der ersten Fördereinrichtung auf der zweiten Fördereinrichtung abgelegt werden. Unter "unmittelbar nach dem Ablegen" wird in diesem Zusammenhang verstanden, dass zwischen dem Ablegen und Bilden des Spinnvlieses auf der ersten Fördereinrichtung und dem Ablegen auf der zweiten Fördereinrichtung keine weiteren Behandlungsschritte des Spinnvlieses auf der ersten Fördereinrichtung vorgesehen sind.

Dabei kann das Spinnvlies bevorzugt vor der Wäsche, besonders bevorzugt unmittelbar vor der Wäsche, auf der zweiten Fördereinrichtung abgelegt werden. Eine Verringerung der Fördergeschwindigkeit des Spinnvlieses findet also vor der Wäsche bzw. unmittelbar vor der Wäsche statt. Unter "unmittelbar vor der Wäsche" wird in diesem Zusammenhang verstanden, dass vor der Wäsche keine weiteren Behandlungsschritte des Spinnvlieses auf der zweiten Fördereinrichtung vorgesehen sind. So kann das Spinnvlies bevorzugt die gesamte Wäsche auf der zweiten Fördereinrichtung durchlaufen.

Zwischen dem Ablegen und Bilden des Spinnvlieses auf dem ersten Fördereinrichtung und der Wäsche auf der zweiten Fördereinrichtung können demnach bevorzugt keine weiteren Behandlungsschritte des Spinnvlieses vorgesehen sein.

Zudem kann das Spinnvlies nach der Wäsche auf einer dritten Fördereinrichtung mit gegenüber der zweiten Fördereinrichtung höherer Fördergeschwindigkeit weitere Behandlungsschritte durchlaufen. Dazu kann das Spinnvlies auf der dritten Fördereinrichtung abgelegt werden, wodurch - wie zuvor beschrieben - die Überlänge des Spinnvlieses bzw. etwaige darin gebildete Schlaufen wieder entwirrt werden können, und das Spinnvlies wieder mit höherer Fördergeschwindigkeit weiterbehandelt werden kann. Bevorzugt weist dabei die dritte Fördereinrichtung im Wesentlichen die gleiche Fördergeschwindigkeit wie die erste Fördereinrichtung auf.

Wird die Fördergeschwindigkeit der dritten Fördereinrichtung gegenüber der zweiten Fördereinrichtung wieder um einen Faktor zwischen 1 und 1000 erhöht, so kann ein besonders vielseitiges Verfahren bereitgestellt werden, welches eine direkte Weiterverarbeitung des Spinnvlieses nach der Wäsche mit höherer Fördergeschwindigkeit erlaubt. So kann bevorzugt das Spinnvlies nach der Wäsche wieder auf die gleiche Fördergeschwindigkeit wie vor der Wäsche beschleunigt werden und weitere Behandlungsschritte durchlaufen. Bevorzugt wird die Fördergeschwindigkeit der dritten Fördereinrichtung gegenüber der zweiten Fördereinrichtung um einen Faktor zwischen 1 und 100, besonders bevorzugt um einen Faktor zwischen 1 und 25, erhöht.

So können die zuvor genannten Vorteile besonders dann erreicht werden, wenn das Spinnvlies nach der Wäsche einer Wasserstrahlverfestigung und/oder Trocknung unterzogen wird. Die Wasserstrahlverfestigung kann dabei nämlich vorzugsweise bei der ursprünglichen Fördergeschwindigkeit des Spinnvlieses durchgeführt werden, da diese im Vergleich zur Wäsche nicht auf längere Verweilzeiten angewiesen ist.

Zudem erlaubt das Vorsehen der Wasserstrahlverfestigung nach der Wäsche eine besonders zuverlässige Steuerung der strukturellen und inneren Eigenschaften des Spinnvlieses. So kann im Zuge der Wasserstrahlverfestigung beispielsweise eine permanente Einprägung von Mustern bzw. Perforationen, welche im fertigen Spinnvlies verbleiben, erfolgen.

Nach der Wasserstrahlverfestigung kann das Spinnvlies noch eine Trocknung durchlaufen, um ein fertiges Spinnvlies zu erhalten. Das fertig behandelte Spinnvlies kann dann optional in einer Aufwickeleinrichtung zu Rollen aufgewickelt werden.

Die Effizienz der Wäsche kann weiter verbessert werden, wenn die Wäsche eine mehrstufige Gegenstromwäsche ist. In der Gegenstromwäsche zirkuliert nämlich die zur Wäsche verwendete Waschflüssigkeit, insbesondere Wasser, in mehreren Waschstufen, wobei frische Waschflüssigkeit am Ende der Wäsche zugeführt und über die perforierte zweite Fördereinrichtung abgeführt wird und sukzessive in gleicher Weise an die vorgelagerten Waschstufen weitergeführt wird, und wobei am Beginn der Wäsche die verbrauchte Waschflüssigkeit abgeführt wird.

Der Durchsatz des Verfahrens kann weiter erhöht werden, wenn zudem die Spinnmasse durch zumindest eine erste Spinndüse und eine zweite Spinndüse zu Filamenten extrudiert wird, wobei die Filamente der ersten Spinndüse zur Bildung eines ersten Spinnvlieses auf der ersten Fördereinrichtung abgelegt werden und die Filamente der zweiten Spinndüse zur Bildung eines zweiten Spinnvlieses auf der ersten Fördereinrichtung abgelegt werden, wobei die Filamente der zweiten Spinndüse zur Bildung des zweiten Spinnvlieses über dem ersten Spinnvlies auf der ersten Fördereinrichtung abgelegt werden, um ein mehrlagiges Spinnvlies zu erhalten.

Werden nämlich die Filamente der zweiten Spinndüse zur Bildung des zweiten Spinnvlieses über dem ersten Spinnvlies auf der ersten Fördereinrichtung abgelegt um ein mehrlagiges Spinnvlies zu erhalten, so kann auf einfache Weise der Durchsatz des Verfahrens erhöht werden, da zumindest zwei Spinndüsen zur simultanen Bildung von zumindest zwei Spinnvliesen vorgesehen werden, das dabei gebildete mehrlagige Spinnvlies jedoch mit den vorhandenen Mitteln statt einem einzelnen Spinnvlies weiterverarbeitet werden kann. Vorzugsweise ist die zweite Spinndüse dabei der ersten Spinndüse in Förderrichtung der ersten Fördereinrichtung nachgelagert.

Das dabei gebildete mehrlagige Spinnvlies besteht aus dem ersten und zweiten Spinnvlies, wobei das zweite Spinnvlies über dem ersten angeordnet ist. Das erste und zweite Spinnvlies können dabei derart miteinander verbunden sein (beispielsweise durch Adhäsion), dass das mehrlagige Spinnvlies eine Einheit bildet, die weitere Verfahrensschritte durchlaufen kann, jedoch im Wesentlichen ohne strukturelle Beschädigungen an dem ersten und zweiten Spinnvlies wieder in diese aufgetrennt werden kann.

Wird das mehrlagige Spinnvlies in einem nachfolgenden Schritt in zumindest das erste und zweite Spinnvlies aufgetrennt, so können im Laufe des Verfahren wieder zumindest zwei unabhängige Spinnvliese erhalten werden. Ein kostengünstiges Verfahren zur Herstellung von Spinnvlies mit erhöhtem Durchsatz kann somit geschaffen werden.

Ebenso kann die Spinnmasse auch durch eine dritte und weitere Spinndüsen zu Filamenten extrudiert werden und die Filamente j eweils in Extrusionsrichtung verstreckt werden, wobei die Filamente der dritten Spinndüse zur Bildung eines dritten Spinnvlieses über dem zweiten Spinnvlies auf der ersten Fördereinrichtung abgelegt werden um das mehrlagiges Spinnvlies zu erhalten, bzw. die Filamente der weiteren Spinndüsen zur Bildung weiterer Spinnvliese über dem jeweils vorhergehenden Spinnvlies auf der ersten Fördereinrichtung abgelegt werden um das mehrlagige Spinnvlies zu erhalten.

Ein solches mehrlagige Spinnvlies kann eine Vielzahl an Spinnvliesen aufweisen, welche in einem späteren Verfahrensschritt wieder voneinander getrennt werden können.

Die zuvor genannten Vorteile des Verfahrens können sich dann besonders auszeichnen, wenn das mehrlagige Spinnvlies zumindest einem Behandlungsschritt unterzogen wird, bevor es in zumindest das erste und zweite Spinnvlies aufgetrennt wird. So kann nämlich eine gemeinsame Behandlung des ersten und zweiten Spinnvlieses in Form des mehrlagigen Spinnvlieses erfolgen und somit der Durchsatz des Verfahren gegenüber der getrennten Behandlung der Spinnvliese deutlich erhöht werden.

Dies kann sich besonders dann auszeichnen, wenn der zumindest eine Behandlungsschritt des mehrlagigen Spinnvlieses die erfindungsgemäße Wäsche auf der zweiten Fördereinrichtung mit gegenüber der ersten Fördereinrichtung reduzierter Fördergeschwindigkeit ist. Durch das erfindungsgemäße Verfahren mit gemeinsamer Wäsche des ersten und zweiten Spinnvlieses in dem mehrlagigen Spinnvlies kann die Länge der Wäsche nämlich weiter deutlich reduziert, bzw. der Durchsatz erhöht werden.

Das erfindungsgemäße Verfahren kann sich durch hohe Flexibilität auszeichnen, wenn das Spinnvlies ein mehrlagiges Spinnvlies ist, wobei zumindest zwei hintereinander angeordnete Spinndüsen vorgesehen sind, so dass die aus den jeweiligen Spinndüsen extrudierten Filamente jeweils eine Spinnvlies-Lage bilden, welche derart übereinander abgelegt werden, dass das mehrlagiges Spinnvlies erzeugt wird. Das mehrlagige Spinnvlies kann dann trotzdem zuverlässig anhand des erfindungsgemäßen Verfahrens mit verringerter Fördergeschwindigkeit gewaschen werden.

Die Zuverlässigkeit des Verfahrens kann weiter erhöht werden, wenn die Filamente nach deren Extrusion aus der Spinndüse mittels eines Verstreckungsluftstroms verstreckt werden. Damit können die Extrusions- und Verstreckungsbedingungen der Filamente gezielt gesteuert, und somit die inneren Eigenschaften des Spinnvlieses angepasst werden. Der Verstreckungsluftstrom wird dabei aus der j eweiligen Spinndüse auf die extrudierten Filamente gerichtet.

Insbesondere kann der Verstreckungsluftstrom einen Druck von 0,05 bar bis 5 bar, bevorzugt 0,1 bar bis 3 bar, besonders bevorzugt 0,2 bar bis 1 bar, aufweisen. Insbesondere kann der Verstreckungsluftstrom weiters eine Temperatur von 20 °C bis 200 °C, bevorzugt von 60 °C bis 160 °C, besonders bevorzugt von 80 °C bis 140 °C, aufweisen.

Das erfindungsgemäße Verfahren kann sich besonders für die Herstellung cellulosischer Spinnvliese auszeichnen, wobei die Spinnmasse eine Lyocell-Spinnmasse, also eine Lösung von Cellulose in einem Direktlösemittel für Cellulose ist.

Ein solches Direktlösemittel für Cellulose ist ein Lösemittel, in dem die Cellulose in nichtderivatisierter Form gelöst vorliegt. Dies kann bevorzugt ein Gemisch aus einem tertiären Aminoxid, wie etwa NMMO (N-Methylmorpholin-N-oxid), und Wasser sein. Alternativ eignen sich als Direktlösemittel allerdings beispielsweise auch ionische Flüssigkeiten, bzw. Mischungen mit Wasser.

Der Gehalt an Cellulose in der Spinnmasse kann dabei 3 Gew.-% bis 17 Gew.-%, in bevorzugten Ausführungsvarianten 5 Gew.-% bis 15 Gew.-%, und in besonders bevorzugen Ausführungsvarianten 6 Gew.-% bis 14 Gew.-%, betragen.

Bei der Herstellung von cellulosischen Spinnvliesen ergeben sich aufgrund des erfindungsgemäßen Verfahrens zahlreiche Verbesserungen und Vorteile in Hinblick auf Wirtschaftlichkeit der Produktionsanlage, Betrieb der Anlage und Produktqualität. Da gleichzeitig mehrere parallel übereinander versetzte Schlaufen gewaschen werden können, kann die Fördergeschwindigkeit des Spinnvlieses während der Wäsche deutlich verringert werden. Durch die geringere Fördergeschwindigkeit reduzieren sich sowohl die Kosten als auch die Komplexität der Produktionsanlage.

Überaschenderweise hat sich gezeigt, dass das mit reduzierter Fördergeschwindigkeit in parallel übereinanderliegende Schlaufen abgelegte Spinnvlies mit höherer Effizienz gewaschen werden kann, als ein Spinnvlies mit höherer und nicht reduzierter Fördergeschwindigkeit. Sogar nach einer mehrstufigen Gegenstromwäsche lassen sich die Schlaufen wieder zerstörungsfrei auflösen und das Spinnvlies kann wieder auf die ursprüngliche Fördergeschwindigkeit beschleunigt werden.

Sogar bei niedrigen Flächengewichten bis 10g/m² hat sich gezeigt, dass die Spinnvliese stabil genug sind um in Schlaufen abgelegt, bei verminderter Geschwindigkeit gewaschen und danach wieder beschleunigt zu werden, um danach in weiteren Schritten bei ursprünglicher Fördergeschwindigkeit ggf. verfestigt, getrocknet und aufgewickelt zu werden.

Der Durchsatz an Cellulose pro Spinndüse kann vorzugsweise zwischen 5 kg/h pro Meter Spinndüsen-Länge und 500 kg/h pro Meter Spinndüsen-Länge betragen.

Die erfindungsgemäßen Vorteile können sich insbesondere auszeichnen, wenn das Flächengewicht des Spinnvlieses zwischen 5 g/m² (gsm) und 500 g/m², bevorzugt 10 g/m² bis 250 g/m², besonders bevorzugt 15 g/m² bis 100 g/m², beträgt.

Die Fördergeschwindigkeit des Spinnvlieses beim Ablegen, bzw. die Fördergeschwindigkeit der ersten Fördereinrichtung können vorzugsweise zwischen 1 m/min und 2000 m/min, bevorzugt 10 m/min bis 1000 m/min, besonders bevorzugt 15 m/min bis 500 m/min betragen.

Die innere Struktur der Spinnvlieses können zudem zuverlässig gesteuert werden, wenn die aus der Spinndüse extrudierten und verstreckten Filamente teilweise koaguliert werden.

Dazu kann der Spinndüse ein, eine Koagulationsflüssigkeit aufweisender Koagulationsluftstrom zur zumindest teilweisen Koagulation der Filamente zugeordnet sein, wodurch die innere Struktur des Spinnvlieses gezielt gesteuert werden kann. Ein Koagulationsluftstrom kann dabei vorzugsweise ein wasserhaltiges und/oder Koagulationsmittel-enthaltendes Fluid, bspw. Gas, Nebel, Dampf, etc., sein.

Eine besonders zuverlässige Koagulation der extrudierten Filamente kann dabei erreicht werden, wenn die Koagulationsflüssigkeit ein Gemisch aus Wasser und einem Direktlösemittel für Cellulose, ist. Insbesondere kann die Koagulationsflüssigkeit dabei ein Gemisch aus vollentsalztem Wasser und 0 Gew.-% bis 40 Gew.-% NMMO, bevorzugt 10 Gew.-% bis 30 Gew.-% NMMO, besonders bevorzugt 15 Gew.-% bis 25 Gew.-% NMMO, sein.

Die Koagulationsflüssigkeitsmenge kann dabei vorzugsweise 50 l/h bis 10.000 l/h, weiter bevorzugt 100 l/h bis 5.000 l/h, besonders bevorzugt 500 l/h bis 2.500 l/h pro Meter Koagulations-Düse betragen.

Bei den Spinndüsen des erfindungsgemäßen Verfahrens, bzw. der erfindungsgemäßen Vorrichtung können vorzugsweise, aus dem Stand der Technik bekannte (US 3,825,380 A, US 4,380,570 A, WO 2019/068764 A1) einreihige Spaltdüsen, mehrreihige Nadeldüsen oder bevorzugt Säulendüsen mit Längen von 0,1 m bis 6 m zum Einsatz kommen.

### Kurzbeschreibung der Zeichnungen

Im Folgenden werden die Ausführungsvarianten der Erfindung anhand einer Zeichnung näher beschrieben. Fig. 1 zeigt eine schematische Darstellung des Verfahrens sowie einer Vorrichtung gemäß einer ersten Ausführungsvariante.

### Wege zur Ausführung der Erfindung

Fig. 1 zeigt eine schematische Darstellung des Verfahrens 100 gemäß einer ersten Ausführungsvariante zur Herstellung von cellulosischem Spinnvlies 1 und eine entsprechende Vorrichtung 200 anhand derer das Verfahren 100 durchgeführt wird. In einem ersten Verfahrensschritt wird dabei eine Spinnmasse 2 aus einem cellulosischen Rohmaterial erzeugt und an eine Spinndüse 3 der Vorrichtung 200 zugeführt. Das cellulosische Rohmaterial zur Herstellung der Spinnmasse 2, welche in den Figuren nicht näher dargestellt ist, kann dabei ein konventioneller Zellstoff aus Holz oder anderen pflanzlichen Ausgangsstoffen sein. Es ist aber ebenso denkbar, dass das cellulosische Rohmaterial aus Produktionsabfällen aus der Spinnvlies-Produktion oder recycelten Textilien besteht. Die Spinnmasse 2 ist dabei eine Lösung aus Cellulose in NMMO und Wasser, wobei der Gehalt an Cellulose in der Spinnmasse 2 zwischen 3 Gew.-% und 17 Gew.-% beträgt.

Die Spinnmasse 2 wird dann in der Spinndüse 3 durch eine Vielzahl von Düsenlöchern 4 zu den Filamenten 5 extrudiert. Durch Zufuhr von Verstreckungsluft 6 an eine Verstreckungseinheit in der Spinndüse 3 werden die Filamente 5 beim Austritt aus der Spinndüse 3 mittels eines Verstreckungsluftstroms verstreckt. Die Verstreckungsluft 6 kann dabei aus Öffnungen in der Spinndüse 3 zwischen den Düsenlöchern 4 austreten und als Verstreckungsluftstrom direkt auf die extrudierten Filamente 5 gerichtet werden, was in den Figuren nicht näher dargestellt ist. Die extrudierten Filamente 5 werden nach oder schon während dem Verstrecken mit einem Koagulationsluftstrom 7 beaufschlagt, welcher durch eine Koagulationseinrichtung 8 generiert wird. Der Koagulationsluftstrom 7 weist in der Regel eine Koagulationsflüssigkeit auf, etwa in Form von Dampf, Nebel, etc. Durch Kontakt der Filamente 5 mit dem Koagulationsluftstrom 7 und der darin enthaltenen Koagulationsflüssigkeit werden die Filamente 5 zumindest teilweise koaguliert, was insbesondere Verklebungen zwischen den einzelnen extrudierten Filamenten 5 reduziert. Die verstreckten und zumindest teilweise ausgefällten Filamente 5 werden dann zur Bildung des Spinnvlieses 1 in Wirrlage auf einem ersten Förderband 9 als erste Fördereinrichtung 9 abgelegt. Das Spinnvlies 1 wird dann zu weiteren Bearbeitungsschritten 10, 11, 12 mit dem Förderband 9 weitertransportiert. In weiterer Folge wird das Spinnvlies 1 dabei zumindest einer Wäsche 10 unterzogen.

Um die Verweilzeit des Spinnvlieses 1 in der Wäsche 10 zu erhöhen, wird das Spinnvlies 1 unmittelbar vor der Wäsche 10 auf einem zweiten Förderband 13 als zweite Fördereinrichtung 13 abgelegt, welches eine gegenüber der ersten Fördereinrichtung 9 verringerte Fördergeschwindigkeit aufweist. Die Fördergeschwindigkeit des Spinnvlieses 1 innerhalb der Wäsche 10 ist also gegenüber der Fördergeschwindigkeit des Spinnvlieses 1 vor der Wäsche 10, also während der Ablage der Filamente 5 am ersten Förderband 9, verringert. Bevorzugt wird die Fördergeschwindigkeit dabei um einen Faktor zwischen 1 und 1000 verringert. In einer weiteren Ausführungsvariante beträgt der Faktor zwischen 1 und 100, und in einer wieder weiteren Ausführungsvariante zwischen 1 und 25. Um den Unterschied in der Fördergeschwindigkeit zwischen erstem Förderband 9 und zweitem Förderband 13 im Spinnvlies 1 aufzunehmen, wird das Spinnvlies 1 in Schlaufen 14 am zweiten Förderband 13 abgelegt. Das in Schlaufen 14 gelegte Spinnvlies 1 wird dann der Wäsche 10 unterzogen, worin dieses im Wesentlichen von Lösungsmittel-Rückständen aus der Spinnmasse 2 befreit wird.

Nach der Wäsche 10 wird das Spinnvlies 1 auf einem dritten Förderband 15 abgelegt, welches gegenüber dem zweiten Förderband 13 eine höhere Fördergeschwindigkeit aufweist. Das dritte Förderband 15 weist dabei bevorzugt dieselbe Fördergeschwindigkeit wie das erste Förderband 9 auf, wodurch die Schlaufen 14 wieder vollständig ausgezogen werden. In einer weiteren Ausführungsvariante, welche nicht näher dargestellt ist, kann das dritte Förderband 15 auch eine andere, vom ersten Förderband 9 verschiedene, Fördergeschwindigkeit aufweisen, welche gegenüber dem zweiten Förderband 13 um einen Faktor zwischen 1 und 1000, bevorzugt zwischen 1 und 100, besonders bevorzugt zwischen 1 und 25, erhöht ist. Am dritten Förderband 15 wird das Spinnvlies 1 einer Wasserstrahlverfestigung 11 unterzogen, welche die innere Struktur des Spinnvlieses 1 weiter anpassen kann. Daneben können im Zuge der Wasserstrahlverfestigung 11 zusätzlich Perforationsmuster, Prägemuster oder dgl. in das Spinnvliese 1 eingebracht werden, was in den Figuren jedoch nicht näher dargestellt wurde.

Schließlich wird das Spinnvlies 1 einer Trocknung 12 unterzogen, um ein fertiges Spinnvlies 1 zu erhalten, wobei das Verfahren 100 durch optionales Aufwickeln 16 und/oder Verpacken abgeschlossen wird.

In einer weiteren Ausführungsvariante, welche in den Figuren nur angedeutet ist, kann die Vorrichtung 100 bzw. das Verfahren 200 zumindest eine erste Spinndüse 3 und eine zweite Spinndüse 30 aufweisen, wobei die Spinnmasse 2 simultan durch die erste Spinndüse 3 und die zweite Spinndüse 30 zu den Filamenten 5, 50 extrudiert wird. Die Filamente 5, 50 werden dabei jeweils in Extrusionsrichtung verstreckt und zumindest teilweise koaguliert, wobei die Filamente 5 der ersten Spinndüse 3 zur Bildung eines ersten Spinnvlieses 1 am Förderband 9 abgelegt werden und die Filamente 50 der zweiten Spinndüse 30 zur Bildung eines zweiten Spinnvlieses am Förderband 9 abgelegt werden. Die Filamente 50 der zweiten Spinndüse 30 werden zur Bildung des zweiten Spinnvlieses über dem ersten Spinnvlies 1 am Förderband 9 abgelegt, um ein mehrlagiges Spinnvlies zu erhalten, was in den Figuren nicht näher dargestellt ist.

Bevorzugt durchlaufen das erste Spinnvlies 1 und das zweite Spinnvlies gemeinsam in Form des mehrlagigen Spinnvlieses die Wäsche 10, wobei das mehrlagige Spinnvlies auf dem zweiten Förderband 13 mit gegenüber dem ersten Förderband 9 geringerer Fördergeschwindigkeit in Schlaufen 14 abgelegt wird. Vorzugsweise kann das mehrlagige Spinnvlies dann in einem der Wäsche 10 nachfolgenden Schritt wieder in zumindest das erste Spinnvlies 1 und zweite Spinnvlies aufgetrennt werden, wobei das erste Spinnvlies 1 und zweite Spinnvlies nach dem Auftrennen getrennt weitere Schritte, wie etwa die Wasserstrahlverfestigung 11 und/oder die Trocknung 12, durchlaufen.

Das erste Spinnvlies 1 und zweite Spinnvlies können alternativ auch gemeinsam die Wasserstrahlverfestigung 11 durchlaufen und dabei dauerhaft miteinander zu dem mehrlagigen Spinnvlies verbunden werden.

Ebenso können das erste Spinnvlies 1 und zweite Spinnvlies jeweils unterschiedliche innere Eigenschaften, beispielsweise ein unterschiedliches Flächengewicht, aufweisen und somit ein mehrlagiges Spinnvlies mit im Querschnitt veränderlichen Eigenschaften bilden.

In einer weiteren Ausführungsvariante, die in den Figuren nicht dargestellt ist, ist die erste Fördereinrichtung 9 eine Fördertrommel und die zweite Fördereinrichtung 13 ein Förderband.

In wieder einer weiteren Ausführungsvariante, sind sowohl die erste Fördereinrichtung 9 als auch die zweite Fördereinrichtung 13 eine Fördertrommel.

## Patentansprüche

1. Verfahren zur Herstellung von Spinnvlies (1), bei dem eine Spinnmasse (2) durch die Düsenlöcher (4) zumindest einer Spinndüse (3, 30) zu Filamenten (5, 50) extrudiert wird, die Filamente (5, 50) in Extrusionsrichtung verstreckt und zur Bildung des Spinnvlieses (1) auf einer ersten Fördereinrichtung (9) abgelegt werden, und bei dem das Spinnvlies (1) zumindest einer Wäsche (10) unterzogen wird, **dadurch gekennzeichnet, dass** das Spinnvlies (1) der Wäsche (10) zumindest teilweise auf einer perforierten zweiten Fördereinrichtung (13) mit gegenüber der ersten Fördereinrichtung (9) geringerer Fördergeschwindigkeit unterzogen wird, wobei das Spinnvlies (1) in der Wäsche (10) mit Waschflüssigkeit besprüht wird und die Waschflüssigkeit zumindest teilweise durch die perforierte zweite Fördereinrichtung (13) abgeführt wird.

2. Verfahren nach Anspruch 1, **dadurch gekennzeichnet, dass** die Fördergeschwindigkeit der zweiten Fördereinrichtung (13) gegenüber der ersten Fördereinrichtung (9) um einen Faktor zwischen 1 und 1000, insbesondere um einen Faktor zwischen 1 und 100, besonders bevorzugt um einen Faktor zwischen 1 und 25, verringert ist.

3. Verfahren nach Anspruch 1 oder 2, **dadurch gekennzeichnet, dass** das Spinnvlies (1) auf der zweiten Fördereinrichtung (13) in Schlaufen (14) abgelegt wird.

4. Verfahren nach einem der Ansprüche 1 bis 3, **dadurch gekennzeichnet, dass** das Spinnvlies (1) nach der Wäsche (10) auf einer dritten Fördereinrichtung (15) mit gegenüber der zweiten Fördereinrichtung (13) höherer Fördergeschwindigkeit weiteren Behandlungsschritten (11, 12) unterzogen wird.

5. Verfahren nach Anspruch 4, **dadurch gekennzeichnet, dass** die Fördergeschwindigkeit der dritten Fördereinrichtung (15) gegenüber der zweiten Fördereinrichtung (13) um einen Faktor zwischen 1 und 1000, insbesondere um einen Faktor zwischen 1 und 100, besonders bevorzugt um einen Faktor zwischen 1 und 25, erhöht ist.

6. Verfahren nach Anspruch 4 oder 5, **dadurch gekennzeichnet, dass** die dritte Fördereinrichtung (15) im Wesentlichen die gleiche Fördergeschwindigkeit wie die erste Fördereinrichtung (9) aufweist.

7. Verfahren nach einem der Ansprüche 1 bis 6, **dadurch gekennzeichnet, dass** das Spinnvlies (1) nach der Wäsche (10) einer Wasserstrahlverfestigung (11) und/oder Trocknung (12) unterzogen wird.

8. Verfahren nach einem der Ansprüche 1 bis 7, **dadurch gekennzeichnet, dass** die Wäsche (10) eine mehrstufige Gegenstromwäsche ist.

9. Verfahren nach einem der Ansprüche 1 bis 8, **dadurch gekennzeichnet, dass** das Spinnvlies (1) unmittelbar nach dem Ablegen und Bilden auf der ersten Fördereinrichtung (9) auf der zweiten Fördereinrichtung (13) abgelegt wird.

10. Verfahren nach einem der Ansprüche 1 bis 9, **dadurch gekennzeichnet, dass** das Spinnvlies (1) unmittelbar vor der Wäsche (10) auf der zweiten Fördereinrichtung (13) abgelegt wird.

11. Verfahren nach einem der Ansprüche 1 bis 10, **dadurch gekennzeichnet, dass** die Spinnmasse (2) durch zumindest eine erste Spinndüse (3) und eine zweite Spinndüse (30) zu Filamenten (5, 50) extrudiert wird, wobei die Filamente (5) der ersten Spinndüse (3) zur Bildung eines ersten Spinnvlieses (1) auf der ersten Fördereinrichtung (9) abgelegt werden und die Filamente (50) der zweiten Spinndüse (30) zur Bildung eines zweiten Spinnvlieses auf der ersten Fördereinrichtung (9) abgelegt werden, wobei die Filamente (50) der zweiten Spinndüse (30) zur Bildung des zweiten Spinnvlieses über dem ersten Spinnvlies (1) auf der ersten Fördereinrichtung (9) abgelegt werden, um ein mehrlagiges Spinnvlies zu erhalten.

12. Verfahren nach Anspruch 11, **dadurch gekennzeichnet, dass** das mehrlagige Spinnvlies in einem nachfolgenden Schritt, insbesondere nach der Wäsche (10), in zumindest das erste Spinnvlies (1) und zweite Spinnvlies aufgetrennt wird.

13. Verfahren nach einem der Ansprüche 1 bis 12, **dadurch gekennzeichnet, dass** das Spinnvlies (1) ein cellulosisches Spinnvlies (1), und die Spinnmasse (2) eine Lösung von Cellulose in einem Direktlösemittel, insbesondere einem tertiären Aminoxid, ist.

14. Verfahren nach einem der Ansprüche 1 bis 13, **dadurch gekennzeichnet, dass** die Filamente (5, 50) nach der Extrusion aus der Spinndüse (3, 30) zumindest teilweise koaguliert werden, wobei insbesondere der Spinndüse (3, 30) ein, eine Koagulationsflüssigkeit aufweisender Koagulationsluftstrom (7) zur zumindest teilweisen Koagulation der Filamente (5, 50) zugeordnet ist.

15. Verfahren nach einem der Ansprüche 1 bis 14, **dadurch gekennzeichnet, dass** die Koagulationsflüssigkeit ein Gemisch aus Wasser und dem Direktlösemittel für Cellulose, insbesondere einem tertiären Aminoxid, ist.

## Claims

1. A process for the production of spunbonded nonwoven (1) wherein a spinning mass (2) is extruded through the nozzle holes (4) of at least one spinneret (3, 30) to form filaments (5, 50), the filaments (5, 50) are drawn in the extrusion direction and deposited on a first conveying device (9) to form the spunbonded nonwoven (1), and wherein the spunbonded nonwoven (1) is subjected to at least one washing (10), **characterized in that** the spunbonded nonwoven (1) is subjected to the washing (10) at least partially on a perforated second conveying device (13) with a lower conveying speed with respect to that of the first conveying device (9), wherein the spunbonded nonwoven (1) is sprayed with washing liquid during the washing (10) and the washing liquid is discharged at least partially through the perforated second conveying device (13).

2. A process according to claim 1, **characterized in that** the conveying speed of the second conveying device (13) is reduced by a factor of between 1 and 1000, in particular by a factor of between 1 and 100, particularly preferably by a factor of between 1 and 25, with respect to the first conveying device (9).

3. A process according to claim 1 or 2, **characterized in that** the spunbonded nonwoven (1) is deposited in loops (14) on the second conveying device (13).

4. A process according to any of claims 1 to 3, **characterized in that**, after washing (10), the spunbonded nonwoven (1) is subjected to further treatment steps (11, 12) on a third conveying device (15) at a conveying speed that is higher with respect to that of the second conveying device (13).

5. A process according to claim 4, **characterized in that** the conveying speed of the third conveying device (15) is increased by a factor of between 1 and 1000, in particular by a factor of between 1 and 100, particularly preferably by a factor of between 1 and 25, with respect to the second conveying device (13).

6. A process according to claim 4 or 5, **characterized in that** the third conveying device (15) has essentially the same conveying speed as the first conveying device (9).

7. A process according to any of claims 1 to 6, **characterized in that** the spunbonded nonwoven (1) is subjected to hydroentanglement (11) and/or drying (12) after the washing (10).

8. A process according to any of claims 1 to 7, **characterized in that** the washing (10) is a multi-stage countercurrent washing.

9. A process according to any of claims 1 to 8, **characterized in that** the spunbonded nonwoven (1) is deposited on the second conveying device (13) directly after it has been deposited and formed on the first conveying device (9).

10. A process according to any of claims 1 to 9, **characterized in that** the spunbonded nonwoven (1) is deposited on the second conveying device (13) directly before the washing (10).

11. A process according to any of claims 1 to 10, **characterized in that** the spinning mass (2) is extruded into filaments (5, 50) through at least a first spinneret (3) and a second spinneret (30), wherein the filaments (5) of the first spinneret (3) are deposited on the first conveying device (9) to form a first spunbonded nonwoven (1) and the filaments (50) of the second spinneret (30) are deposited on the first conveying device (9) to form a second spunbonded nonwoven, wherein the filaments (50) of the second spinneret (30) are deposited on the first conveying device (9) to form the second spunbonded nonwoven over the first spunbonded nonwoven (1) in order to obtain a multi-layered spunbonded nonwoven.

12. A process according to claim 11, **characterized in that** the multi-layered spunbonded nonwoven is unravelled into at least the first spunbonded nonwoven (1) and the second spunbonded nonwoven in a subsequent step, particularly after the washing (10).

13. A process according to any of claims 1 to 12, **characterized in that** the spunbonded nonwoven (1) is a cellulosic spunbonded nonwoven (1) and the spinning mass (2) is a solution of cellulose in a direct solvent, particularly a tertiary amine oxide.

14. A process according to any of claims 1 to 13, **characterized in that** the filaments (5, 50) are coagulated at least partly after the extrusion from the spinneret (3, 30), whereby in particular a coagulation air stream (7) comprising a coagulation liquid is assigned to the spinneret (3, 30) for the at least partial coagulation of the filaments (5, 50).

15. A process according to any of claims 1 to 14, **characterized in that** the coagulation liquid is a mixture of water and the direct solvent for cellulose, particularly a tertiary amine oxide.

## Revendications

1. Procédé de fabrication de non-tissé (1), selon lequel une masse à filer (2) est extrudée à travers les trous de buse (4) d'au moins une buse de filage (3, 30) pour créer des filaments (5, 50), lesquels filaments (5, 50) sont étirés dans la direction d'extrusion et, pour former le non-tissé (1), déposés sur un premier dispositif de transport (9), et selon lequel le non-tissé (1) est soumis à au moins un lavage (10), **caractérisé en ce que** le non-tissé (1) est soumis au lavage (10) au moins partiellement sur un deuxième dispositif de transport perforé (13) doté d'une vitesse de transport inférieure à celle du premier dispositif de transport (9), le non-tissé (1) étant aspergé avec du liquide de lavage lors du lavage (10) et ce liquide de lavage étant évacué au moins partiellement à travers le deuxième dispositif de transport perforé (13).

2. Procédé selon la revendication 1, **caractérisé en ce que** la vitesse de transport du deuxième dispositif de transport (13) par rapport au premier dispositif de transport (9) est réduite d'un facteur de 1 à 1000, en particulier d'un facteur de 1 à 100 et de façon particulièrement préférée d'un facteur de 1 à 25.

3. Procédé selon la revendication 1 ou 2, **caractérisé en ce que** le non-tissé (1) est déposé en boucles (14) sur le deuxième dispositif de transport (13).

4. Procédé selon une des revendications 1 à 3, **caractérisé en ce qu'**après le lavage (10), le non-tissé (1) est soumis à d'autres étapes de traitement (11, 12) sur un troisième dispositif de transport (15) doté d'une vitesse de transport supérieure à celle du deuxième dispositif de transport (13).

5. Procédé selon la revendication 4, **caractérisé en ce que** la vitesse de transport du troisième dispositif de transport (15) par rapport au deuxième dispositif de transport (13) est accrue d'un facteur de 1 à 1000, en particulier d'un facteur de 1 à 100 et de façon particulièrement préférée d'un facteur de 1 à 25.

6. Procédé selon la revendication 4 ou 5, **caractérisé en ce que** le troisième dispositif de transport (15) présente sensiblement la même vitesse de transport que le premier dispositif de transport (9).

7. Procédé selon une des revendications 1 à 6, **caractérisé en ce qu'**après le lavage (10), le non-tissé (1) est soumis à une consolidation par jets d'eau (11) et/ou à un séchage (12).

8. Procédé selon une des revendications 1 à 7, **caractérisé en ce que** le lavage (10) est un lavage à contre-courant en plusieurs étapes.

9. Procédé selon une des revendications 1 à 8, **caractérisé en ce que** le non-tissé (1) est déposé sur le deuxième dispositif de transport (13) immédiatement après la déposition et la formation sur le premier dispositif de transport (9).

10. Procédé selon une des revendications 1 à 9, **caractérisé en ce que** le non-tissé (1) est déposé sur le deuxième dispositif de transport (13) immédiatement avant le lavage (10).

11. Procédé selon une des revendications 1 à 10, **caractérisé en ce que** la masse à filer (2) est extrudée à travers au moins une première buse de filage (3) et une deuxième buse de filage (30) pour créer des filaments (5, 50), les filaments (5) de la première buse de filage (3) étant déposés sur le premier dispositif de transport (9) pour former un premier non-tissé (1) et les filaments (50) de la deuxième buse de filage (30) étant déposés sur le premier dispositif de transport (9) pour former un deuxième non-tissé, et les filaments (50) de la deuxième buse de filage (30) étant déposés sur le premier dispositif de transport (9) par-dessus le premier non-tissé (1) pour former le deuxième non-tissé afin d'obtenir un non-tissé multicouche.

12. Procédé selon la revendication 11, **caractérisé en ce que**, dans une étape suivante, en particulier après le lavage (10), le non-tissé multicouche est séparé en au moins le premier non-tissé (1) et le deuxième non-tissé.

13. Procédé selon une des revendications 1 à 12, **caractérisé en ce que** le non-tissé (1) est un non-tissé cellulosique (1) et la masse à filer (2) une solution de cellulose dans un solvant direct, en particulier un amine-oxyde tertiaire.

14. Procédé selon une des revendications 1 à 13, **caractérisé en ce que** les filaments (5, 50) sont au moins partiellement coagulés après l'extrusion de la buse de filage (3, 30), en particulier un flux d'air de coagulation (7) comportant un liquide de coagulation étant associé à la buse de filage (3, 30) pour provoquer la coagulation au moins partielle des filaments (5, 50).

15. Procédé selon une des revendications 1 à 14, **caractérisé en ce que** le liquide de coagulation est un mélange d'eau et du solvant direct pour la cellulose, en particulier d'un amine-oxyde tertiaire.
